# FASCICULE DE BREVET EUROPEEN

(11) **EP 0 514 455 B1**
(45) Date de publication et mention de la délivrance du brevet: **07.09.1994**
(21) Numéro de dépôt: 91904179.8
(22) Date de dépôt: 08.02.1991
(51) Int. Cl.: D21H 21/40, D21H 19/62, D21H 19/56

(54) **FEUILLE POUR DOCUMENTS DE SECURITE, AYANT UNE IMPRIMABILITE ELEVEE EN MEME TEMPS QU'UNE RESISTANCE A LA CIRCULATION ELEVEE**
BLATT FÜR SICHERHEITSDOKUMENTE MIT EINER HOHEN BEDRUCKBARKEIT UND EINER HOHEN VERSCHLEISSFESTIGKEIT
SHEET FOR PROTECTED DOCUMENTS HAVING HIGH PRINTABILITY AND HIGH HANDLING RESISTANCE

(30) Priorité: 09.02.1990 FR 9001499; 26.10.1990 FR 9013310
(43) Date de publication de la demande: 25.11.1992
(73) Titulaire: ARJO WIGGINS S.A., 92442 Issy-les-Moulineaux (FR)
(72) Inventeur: VALLEE, Antoine, F-38850 Charavines (FR); HALOPE, Christophe, F-38500 Voiron (FR); FÄRBER, Wolfgang, A-1010 Wien (AT); FAJMANN, Peter, A-3130 Herzogenburg (AT)
(74) Mandataire: Portal, Gérard
(86) Numéro de dépôt international: FR9100097
(87) Numéro de publication internationale: WO9112372

(56) Documents cités:
- FR-A- 2 300 843
- US-A- 3 281 267
- "PULP AND PAPER - CHEMISTRY AND CHEMICAL TECHNOLOGY" 1983, James P. Casey, New York, pp. 2495-2496

## Description

L'invention concerne une feuille ou un film utilisable pour fabriquer des documents de sécurité, qui est imprimable et qui possède un rendu d'impression élevé, ainsi qu'une bonne résistance à la circulation, notamment après impression.

L'invention concerne plus particulièrement des feuilles de papier pour billets de banque ou autres titres de valeur qui peuvent notamment être imprimées par impression offset et/ou par impression taille-douce. Elle concerne en outre une composition pour le traitement de surface ou l'imprégnation d'une feuille de façon à lui conférer simultanément des propriétés de bonne imprimabilité et de résistance à la circulation.

On sait que les documents de sécurité, par exemple les papiers pour billets de banque ou pour chèques ou tout autre titre de valeur comportent des moyens chimiques ou physiques d'authentification et/ou indicateurs de la falsification.

En général, il est connu d'utiliser comme moyens chimiques, des composés qui réagissent aux agents de falsification utilisés couramment par les falsificateurs. Ces moyens indicateurs de falsification réagissent par exemple aux acides (chlorhydrique, citrique, acétique, sulfurique, etc), aux bases (soude notamment), aux oxydants (eau de javel), aux réducteurs et aux solvants.

Il est aussi connu d'utiliser des moyens physiques d'authentification qui sont le plus souvent les suivants :
- L'absence d'azurants optiques fluorescents en bleu-violet lorsqu'ils sont soumis à la lumière ultra-violette, qui sont couramment utilisés dans la composition des papiers ordinaires afin d'augmenter leur blancheur.
- La présence ponctuelle d'éléments (par exemple des fils; fibres, planchettes, etc) qui peuvent être fluorescents et donner une fluorescence de couleurs diverses, colorés ou comporter des inscriptions ou posséder des propriétés physiques diverses telles que le magnétisme, la conductivité électrique, le thermomagnétisme, etc.
- La présence de filigrane, c'est-à-dire une modification contrôlée de la densité des fibres de papier dans l'épaisseur de celui-ci, ce filigrane reproduisant un dessin donné qui n'est visible parfaitement qu'en lumière transmise, c'est-à-dire par transparence.
- La présence d'hologrammes, de moirages ou d'autres effets optiques obtenus avec des encres optiquement variables et déposés à la surface de la feuille.
- Le claquant du papier, c'est-à-dire un bruit caractéristique obtenu lorsqu'on agite rapidement le papier.
- La présence d'impressions à la surface du papier sous forme de dessins ou d'inscriptions de couleurs et de formes complexes qui sont de ce fait difficiles à reproduire.
- Le relief de l'impression obtenue par le procédé d'impression taille-douce. Ce procédé consiste à graver une plaque, à étendre une encre sur cette plaque et à presser la feuille de papier sur la plaque.

Un document de sécurité donné ne contient pas en général l'ensemble de ces moyens, car le coût de fabrication du document augmente avec le nombre de moyens d'authentification et avec leur sophistication. Cependant les documents de sécurité comportent toujours une impression superficielle et c'est pourquoi il est nécessaire de réaliser une impression de qualité supérieure, à la fois en ce qui concerne les couleurs et le tracé, de façon à rendre difficile leur imitation par des contrefacteurs. En général, le grand public n'est pas très attentif à la qualité des dessins et/ou des impressions portés à la surface d'un document de sécurité, mais les personnes averties comme les personnels des banques ou les commerçants sont très sensibles aux détails d'un dessin, à la finesse et en général au rendu d'impression, et peuvent donc juger de l'authenticité d'un document, à l'oeil nu ou avec une loupe.

Le rendu d'impression est le fait que le trait obtenu par impression est parfaitement net, c'est à dire qu'il ne comporte pas de bavures ou en terme employé par l'homme du métier de "feathering". Ces bavures font que les traits s'étalent plus qu'on ne le souhaite d'ou la difficulté de réaliser une impression comportant des traits très rapprochés sans risque de flou. Par conséquent, la banque centrale qui imprime le papier pour obtenir des documents de sécurité est obligée de faire des impressions insuffisamment fines. Il est donc difficile de réaliser des micro-impressions. Or, les micro-impressions sont très utiles comme éléments de sécurité car elles sont difficilement reproductibles par les photocopieurs qui actuellement ne peuvent reproduire des impressions très fines. Le rendu d'impression se caractérise aussi dans la densité de couleur de l'impression.

De plus, l'oeil humain a une résolution suffisante pour faire la distiction entre une impression ayant un bon rendu et une impression comportant un "feathering".

Or, selon la technique antérieure, le rendu d'impression sur les documents de sécurité est assez médiocre et il est donc possible de les contrefaire facilement à l'aide de photocopieurs couleur qui sont capables de reproduire presqu'exactement les tonalités de couleur d'un document authentique. La contrefaçon n'apparaîtra pas de façon évidente à l'oeil, même d'une personne avertie, puisque le rendu d'impression du document authentique n'est pas suffisamment supérieur à celui de l'image reproduite par photocopie.

Par conséquent, pour des feuilles utilisables pour fabriquer des documents de sécurité, il est nécessaire d'avoir un rendu d'impression élevé afin d'obtenir des impressions difficiles à contrefaire.

En outre, la qualité et la beauté de l'impression contribuent également à l'image de marque de l'émetteur du document. Par exemple, dans le cas de billets de banque, la qualité de l'impression contribue au prestige du pays qui les met en circulation. C'est une raison supplémentaire de soigner l'impression de ces documents.

Il est connu, dans le domaine des papiers pour l'impression et l'écriture, d'améliorer leur imprimabilité en déposant sur leur surface une couche d'un mélange liants-pigments. Le but de ce traitement est de niveler la surface du papier, qui est naturellement très irrégulière. Les particules de pigments comblent les interstices existant entre les fibres constituant la feuille.

Le choix des pigments et des liants utilisables pour réaliser une telle couche est très vaste. Les pigments sont le plus souvent des charges minérales, parfois des pigments plastiques. Les liants peuvent être choisis parmi l'amidon, la caséine, la colle animale, l'alcool polyvinylique, les latex naturels ou synthétiques, etc.

Par exemple des couches pigmentées contenant des bentonites ont été étudiées dans le domaine des papiers impression-écriture usuels (TAPPI, vol.59, n°12, décembre 1976, NEW YORK, pages 76-80; R.L. JANES et Al).

Dans le brevet français FR-A-999 579 déposé par N.C.R. et publié en 1952, on a décrit un papier d'imprimerie résistant à l'étalement des encres obtenu par couchage d'une composition contenant des cristaux d'argile et un liant. Ce liant peut être de l'amidon, de l'alcool polyvinylique, la colle animale, la caséine.

De même, dans le brevet FR-A-999 625 déposé aussi par N.C.R., on a décrit un papier similaire, la couche contenant une substance zéolitique à la place de l'argile. Le liant peut être de l'amidon seul ou combiné avec de la caséine et/ou du latex.

Dans la demande de brevet FR-A-2 288 186, on a décrit un papier pour impression-écriture couché avec une composition comprenant un pigment de couchage, un liant et un produit minéral amorphe obtenu synthétiquement, ce produit améliorant l'aptitude à l'impression du papier.

Cependant, dans le cas très particulier des feuilles ou des films pour documents de sécurité, il est tout à fait inhabituel de les surfacer par une couche pigmentée. En effet, il est nécessaire que l'impression portée sur les documents de sécurité réalisés à partir des feuilles résiste à toutes les actions mécaniques qui pourraient l'altérer. Or, compte-tenu notamment de leur valeur d'échange, ces documents de sécurité circulent entre les individus et passent dans des machines diverses, par exemple des détecteurs de faux documents, des distributeurs automatiques, etc. Lors de ces manipulations et circulations fréquentes, les documents subissent des traitements susceptibles de les détériorer, par exemple ils sont pliés, froissés, mouillés, grattés, soumis à divers frottements et peuvent même subir un traitement de lavage par introduction accidentelle dans un lave-linge. En ce qui concerne l'impression taille-douce, on applique, lors de l'impression du document, une très forte pression (souvent supérieure à 50 MPa) sur les plaques d'impression gravées et encrées, l'encre pénétre donc très profondément dans la feuille et l'impression se trouve ainsi protégée. Il faut que le papier ait une très bonne compressibilité. L'Homme du Métier pense qu'une couche sur la feuille formera une certaine barrière vis à vis de l'encre et réduira la pénétration de l'encre et son accrochage et donc sa tenue à la circulation.

Bien entendu, on recherche une bonne tenue de l'impression quelque soit le type d'impression utilisé, taille-douce, offset ou autre. L'Homme du Métier pense naturellement que, disposer une couche pigmentée à la surface d'une feuille destinée à l'impression de documents de sécurité dans le but d'améliorer son imprimabilité, va diminuer la résistance et la tenue de l'impression. De par sa composition cette couche sera peu résistante pour subir des contraintes de circulation subies par les documents de sécurité.

De plus, lors de la circulation, les documents de sécurité sont salis. La résistance à la circulation comprend aussi la résistance à la salissure. La feuille doit donc aussi posséder en surface des propriétés barrières à l'eau, aux graisses et une faible porosité.

Habituellemnent, pour améliorer la résistance à la circulation, notamment de billets de banque, on imprègne la feuille de papier, avant impression, dans un bain qui contient essentiellement un ou plusieurs liants choisis pour leur très hautes caractéristiques mécaniques.

On a décrit dans la demande de brevet français déposée par POLYSAR FR-A-2 300 843, une feuille de papier couchée qui est préparée par un procédé consistant à étaler sur la surface du papier une composition contenant un latex d'un polymère flexible et des granules d'ami don non gélatinisé, les granules ayant un diamètre moyen inférieur à la distance interstitielle moyenne comprise entre les fibres superficielles du papier, à enlever tout excédent de la composition de couchage et à sécher le papier couché. Cette feuille de papier peut être utilisée pour des billets de banque ou pour des titres de valeur. On couche la feuille avec une telle composition dans le but d'améliorer son état de surface et par conséquent son imprimabilité. La charge est donc organique, puisqu'il s'agit d'amidon, et elle a un diamètre particulaire qui est important. La description de cette demande bien que mentionnant le problème de la tenue de l'impression lors de la circulation des documents ne suggère pas de solution pour le résoudre et ne donne pas de test concernant cette tenue d'impression.

Le document US-A-3 281 267 décrit un papier couché utilisé pour l'impression et/ou l'écriture. Ces papiers sont utilisés pour des couvertures de magazine, pour la publicité. Ils doivent être très brillants et très glacés. De plus, ils doivent être flexibles. Pour glacer ces papiers, on effectue un calandrage qui demande que le papier soit flexible. De plus, on souhaite que le papier soit opaque. Dans ce document on mentionne que la flexibilité est donnée par le caractère élastomère du composé de la couche, tandis que les propriétés dites "plastomères" rendent la composition de revêtement moulable. L'élastomère est ajouté à la résine thermoplastique pour lui conférer une flexibilité désirée. On peut même ne pas ajouter d'élastomère si le "plastomère" est suffisamment flexible. Après dépôt de la couche et calandrage, la feuille est soumise à une surface chauffée qui polit la surface pour obtenir la brillance.

Une composition de revêtement décrite comporte un taux d'élastomère compris entre 15 et 20 parts pour 100 parts de pigments.

Le document FR-A-2 288 186 décrit un procédé de fabrication d'un papier couché avec une composition contenant une charge amorphe particulière afin d'améliorer l'imprimabilité du papier par héliogravure. Une composition typique comporte au maximum 7 parts de liant latex pour 100 parts de charges.

L'article TAPPI, volume 59, n° 12, décembre 1976, pages 76-80, R.L. James et al, décrit une étude d'une composition de couchage contenant des bentonites. L'imprimabilité de papiers couchés avec cette composition est testée pour une impression de type offset et pour une impression de type héliogravure. L'impression taille douce n'est pas étudiée.

Le taux maximal de liant latex utilisé est de 15 parts pour 100 parts de charges, ce qui est un taux de liant classique pour les papiers impression/écriture. La nature et les caractéristiques des latex utilisés ne sont pas précisées. On n'étudie ni n'envisage l'emploi d'un liant particulier qui soit élastomère et à des taux particuliers supérieurs à 25 parts pour 100 parts de charges.

La présente invention a donc pour but d'améliorer le rendu d'impression d'une feuille destinée à la fabrication de documents de sécurité et ce, sans dégrader la résistance à la circulation des documents imprimés.

L'invention a aussi pour but d'améliorer la résistance à la circulation de tels documents.

L'invention vise donc à fournir une feuille destinée à la fabrication de documents de sécurité qui possède simultanément les propriétés suivantes :
- un rendu d'impression élevé et donc
   . une surface lissée,
   . une bonne microporosité de surface,
   . un caractère oléophile de la surface,
   . une bonne compressibilité,
- une résistance élevée à la circulation et donc
   . des propriétés oléophobes et hydrophobes de la surface,
   . une faible porosité de surface,
   . une forte affinité de l'encre d'impression avec la feuille,
   . une forte tenue mécanique de l'impression.

On comprend que ces caractéristiques nécessaires peuvent être contradictoires.

La demanderesse a surmonté les préjugés de l'Homme du Métier, à savoir qu'elle a fait subir un traitement de surface à la feuille, au moyen d'une composition particulière, ce traitement pouvant être par exemple un couchage.

La demanderesse, après avoir essayé de nombreuses compositions contenant au moins un liant et au moins une charge est parvenue, de façon surprenante, à résoudre les problèmes posés en utilisant une composition contenant au moins une charge et au moins un liant de caractère élastomère.

Il est particulièrement surprenant qu'une composition contenant un liant et une charge n'augmente pas la réceptivité de la feuille à la salissure compte tenu qu'elle améliore la réceptivité de la feuille aux encres.

Ainsi l'invention fournit une feuille imprimable, utilisable pour fabriquer des documents de sécurité, ayant un rendu d'impression et une résistance à la circulation élevés, qui se caractérise par le fait qu'au moins l'une de ses faces est traitée par une composition comprenant une ou plusieurs charges choisies parmi les charges minérales et/ou les pigments plastiques de couchage et au moins un liant élastomère, le liant étant en une quantité supérieure à 25 parties pour 100 parties de charges en poids sec.

Le liant élastomère peut être employé cependant en mélange avec d'autres liants habituellement utilisés en papeterie. Des essais faits par la demanderesse ont montré que des liants comme l'amidon ou le PVA même insolubilisés, ne permettent pas d'avoir la tenue de l'impression nécessaire aux documents de sécurité, lorsque ces liants sont utilisés seuls avec une charge.

Le liant élastomère peut être choisi dans le groupe formé par les dispersions aqueuses de polyuréthane, de copolymères d'acrylate, de copolymère styrène-butadiène éventuellement carboxylé, de polymères dont l'un des monomères est l'acrylonitrile ou l'isoprène ou le néoprène, ou leurs mélanges. On utilise de préférence un polyuréthane.

La composition peut comporter d'autres additifs dispersants, agents modificateurs de la viscosité, plastifiants, agents bactériostatiques, fongicides par exemple. Il n'est pas exclu qu'elle comporte d'autres agents d'authentification ou d'infalsification.

La charge est de préférence minérale, en particulier elle est choisie parmi les silices ou les kaolins. Elle peut cependant être éventuellement choisie parmi d'autres pigments de couchage comme les pigments plastiques.

La charge peut avoir une surface spécifique BET quelconque. Elle peut aussi bien avoir une surface spécifique mesurée selon la méthode BET (norme DIN 66 131) qui soit faible, de l'ordre de 5 à 20 m²/g, qu'une surface spécifique qui soit élevée, par exemple de l'ordre de 200 à 300 m²/g (la méthode BET donne une mesure de la surface spécifique totale).

On peut évidemment utiliser un mélange de charges ayant des surfaces spécifiques différentes. Il est en particulier avantageux qu'une partie des charges ait une surface spécifique BET assez élevée.

Pour déposer la couche pigmentée, on peut utiliser des coucheuses du type "reverse-roll", "champion", "bill-blade", à lame trainante ou à lame d'air. On choisit de préférence une coucheuse à lame d'air. En effet, ce type de couchage respecte le filigrane, c'est-à-dire son relief.

La feuille à traiter selon l'invention peut être une feuille à base d'une composition cellulosique, partiellement ou totalement synthétique ou un film de matière synthétique. De préférence la feuille est un papier pour billets de banque.

L'invention vise aussi à fournir une composition pour le traitement d'au moins une face d'une feuille, conférant à cette feuille un rendu d'impression et une résistance à la circulation élevés, qui se caractérise par le fait qu'elle comprend au moins une charge et au moins un liant à caractère élastomère, le liant étant en quantité supérieure à 25 parties pour 100 parties de charge en poids sec.

De préférence la composition destinée à traiter la surface de la feuille selon l'invention comporte :
- 1 à 50 parties en poids sec d'une charge, en particulier minérale
- 2 à 40 parties en poids sec d'un liant élastomère,
- éventuellement un agent plastifiant,
- éventuellement d'autres additifs utilisés en papeterie, la composition étant réalisée en milieu aqueux et faisant au total 100 parties en poids.

On réalise l'invention selon le mode de réalisation préféré suivant :
On forme une feuille sur une machine à papier (à table plate ou à forme ronde) comportant éventuellement un dispositif de filigranage, à partir d'une composition de fibres de cellulose, par exemple de coton. On couche ensuite cette feuille sur une coucheuse à lame d'air avec une composition aqueuse contenant :
- 1 à 50 parties en poids sec d'une charge minérale
- 2 à 40 parties en poids sec d'un liant polyuréthane,
- 0 à 5 parties en poids de glycérine,
- éventuellement d'autres additifs utilisés en papeterie, la composition étant réalisée en milieu aqueux et faisant au total 100 parties en poids.

Le poids de la couche déposée est compris entre 1 et 15 g/m² en sec, de préférence de l'ordre de 10 g/m² en sec.

Les feuilles fabriquées selon l'invention peuvent être imprimées en taille-douce et en offset, leur résistance à la circulation est testée selon les quatre critères suivants :
- résistance aux froissements à sec,
- résistance aux froissements en milieu humide,
- résistance aux frottements (basique, acide, oxydant, etc.)
- résistance à la salissure.

Les résultats sont estimés visuellement (à l'oeil nu ou avec un dispositif grossissant (loupe, microscope) et par comparaison.

On compare une feuille témoin n'ayant pas été traitée avec une feuille traitée par les compositions pigmentées selon l'invention. On observe que le rendu d'impression est nettement meilleur pour les feuilles réalisées selon l'invention et que la résistance de la feuille à la circulation, notamment après impression, n'est pas inférieure à celle du témoin. Dans certains cas elle a même été améliorée.

Les exemples non limitatifs suivants, en regard des dessins annexés, permettent de mieux comprendre comment l'invention peut être mise en pratique.

La figure 1 est une photographie agrandie 7 fois d'une impression des trois premières lettres de ARJOMARI, cette impression étant faite sur un papier pour billet de banque traditionnel.

La figure 2 est une photographie de l'impression faite sur un papier selon l'invention.

La figure 3 est une photographie agrandie 20 fois de la lettre A de l'impression de la figure 1.

La figure 4 est une photographie agrandie 20 fois de la lettre R de l'impression de la figure 2.

Les tests de résistance à la circulation (froissement et frottement) sont décrits dans l'article: WARING QUALITY OF EXPERIMENTAL CURRENCY-TYPE PAPERS, Journal of Research of the National Bureau of Standards, Volume 36, pages 249 à 268, mars 1946.

Les tests de résistance à la salissure de billets de banque imprimés sont effectués de la manière suivante:
**A. Salissure à sec**
   On fait subir un froissement à chaque billet dans un appareil à froissement IGT. Puis on le défroisse manuellement. On le met dans un flacon qui ferme hermétiquement en présence de billes de 20 mm de diamètre et de pièces de 10 centimes qui ont été préalablement salies avec une poudre contenant des colorants jaune, brun, du noir de carbone et de la vermicullite. Le flacon est placé dans un appareil TURBULA qui est mis en rotation pendant 15 min.
**B. Salissure humide**
   On fait subir au billet un froissement préalable. Puis on le place dans un flacon, comme ci-dessus, mais on ajoute de la poudre contenant les colorants et une composition de sueur artificielle.

Les billets testés sont comparés entre eux ou avec un billet témoin testé dans les mêmes conditions. On apprécie le degré de salissure visuellement ou on effectue une mesure de la blancheur.

### EXEMPLE comparatif

On fabrique, sur une machine à papier, une feuille à partir d'une suspension aqueuse de fibres de cellulose, éventuellement en mélange avec des fibres minérales ou synthétiques et autres additifs utilisés en papeterie.

On couche cette feuille à l'aide d'une barre de MEYER, n° 0,4 avec une composition aqueuse comprenant, en sec par rapport à la composition totale:

| - un liant non élastomère | |
|---|---|
| Alcool polyvinylique | 5,7 parties |
| PVA KL 318, vendu par la société SEPPIC | |

| - une charge minérale | |
|---|---|
| Bentonite COPISIL D4A10 | |
| vendue par la SOCIETE FRANCAISE DES BENTONITES ET DERIVES | |
| surface spécifique (BET,azote):270 m²/g | |
| taille de particules:2,5 micromètres | 11,5 parties |

| - un agent plastifiant | |
|---|---|
| glycérine | 4,5 parties |

Pour régler la viscosité on ajoute un modificateur de rhéologie, par exemple de la carboxyméthylcellulose ou une dispersion d'acrylate/acide (méth)acrylique. La viscosité finale est de 50 mPa.s, à température ambiante, mesurée avec un viscosimètre BROOKFIELD, mobile n°1, à 100 tours/min. Le poids de la couche en sec est de 11 g/m².

On imprime cette feuille en taille-douce et on lui fait subir les tests de résistance à la circulation cités précédemment.

On compare cette feuille à une feuille témoin réalisée dans les mêmes conditions mais non couchée.

Par rapport au témoin, on constate que le rendu de l'impression a été amélioré mais que la résistance à la circulation s'est dégradée.

### EXEMPLE 1

On fabrique, sur une machine à papier, une feuille à partir d'une suspension aqueuse de fibres de cellulose, éventuellement en mélange avec des fibres minérales ou synthétiques et autres additifs utilisés en papeterie.

On couche cette feuille à l'aide d'une barre de MEYER, n° 0,4 avec une composition aqueuse comprenant, en sec par rapport à la composition totale:

| - un liant élastomère | |
|---|---|
| dispersion aqueuse de polyuréthane | |
| POLYURETHANE V vendu par BAYER | 5,7 parties |

| - une charge minérale | |
|---|---|
| Kaolin calciné ALPHATEX | |
| vendue par ECC International | |
| surface spécifique (BET,azote):11 m²/g | 11,5 parties |

| - un agent plastifiant | |
|---|---|
| glycérine | 4,5 parties |

Pour régler la viscosité on ajoute un modificateur de rhéologie. La viscosité finale est de 50 mPa.s, à température ambiante, mesurée avec un viscosimètre BROOKFIELD, mobile n°1, à 100 tours/min. Le poids de la couche en sec est de 11 g/m².

On imprime cette feuille en taille-douce et on lui fait subir les tests de résistance à la circulation cités précédemment.

On compare cette feuille à la feuille témoin utilisée dans l'exemple comparatif précédent.

Par rapport à la feuille témoin, on constate que le rendu d'impression de la feuille réalisée selon l'invention est amélioré et que sa résistance à la circulation n'a pas été dégradée.

### EXEMPLE 2

On réalise sur une machine à papier, une feuille à partir de la composition de fibres de l'exemple 1. On couche cette feuille à l'aide d'une barre de MEYER, n° 0,4 avec une composition aqueuse comprenant, en sec par rapport à la composition totale:

| - un liant élastomère | |
|---|---|
| dispersion aqueuse de polyuréthane | |
| POLYURETHANE V vendu par BAYER | 5,7 parties |

| - une charge minérale | |
|---|---|
| Bentonite COPISIL D4A10 | |
| vendue par la SOCIETE FRANCAISE DES BENTONITES ET DERIVES | |
| surface spécifique (BET,azote):270 m²/g | |
| taille de particules:2,5 micromètres | 11,5 parties |

| - un agent plastifiant | |
|---|---|
| glycérine | 4,5 parties |

Pour régler la viscosité on ajoute un modificateur de rhéologie. La viscosité finale est de 50 mPa.s, à température ambiante, mesurée avec un viscosimètre BROOKFIELD, mobile n°1, à 100 tours/min. Le poids de la couche en sec est de 5 g/m².

On imprime la feuille et on effectue des tests comme dans l'exemple 1. On compare cette feuille (figures 2 et 4) à une feuille témoin (figures 1 et 3). Le rendu d'impression est nettement amélioré et la résistance de la feuille à la circulation n'est pas dégradée, elle a même été améliorée.

### EXEMPLE 3

On réalise sur une machine à papier, une feuille à partir de la composition de fibres de l'exemple 1. On couche cette feuille à l'aide d'une barre de MEYER, n° 0,4 avec une composition aqueuse comprenant, en sec par rapport à la composition totale:

| - un liant élastomère | |
|---|---|
| dispersion aqueuse anionique d'un copolymère d'acrylate | |
| ACRONAL S 360 D vendu par BASF | 5,7 parties |

| - des charges minérales | |
|---|---|
| Kaolin calciné ALPHATEX de l'exemple 1 | 6,5 parties |
| Bentonite COPISIL D4A10 de l'exemple 2 | 5 parties |

| - un agent plastifiant | |
|---|---|
| glycérine | 4,5 parties |

Pour régler la viscosité on ajoute un modificateur de rhéologie. La viscosité finale est de 50 mPa.s, à température ambiante, mesurée avec un viscosimètre BROOKFlELD, mobile n°1, à 100 tours/min. Le poids de la couche en sec est de 9 g/m².

On imprime la feuille et on effectue des tests comme dans l'exemple 1.

Par rapport au témoin, on constate que le rendu d'impression a été amélioré et que la résistance à la circulation n'a pas été dégradée.

## Revendications

1. Feuille imprimable, utilisable pour fabriquer des documents de sécurité, ayant un rendu d'impression ainsi qu'une résistance à la circulation élevés, caractérisée par le fait qu'au moins l'une de ses faces est traitée par une composition comprenant une ou plusieurs charges choisies parmi les charges minérales et/ou les pigments plastiques de couchage et au moins un liant élastomère, et que le liant est en un quantité supérieure à 25 parties pour 100 parties de charges, en poids sec.

2. Feuille selon la revendication 1, caractérisée par le fait que le liant élastomère est choisi dans le groupe formé par les dispersions aqueuses de polyuréthane, de copolymères d'acrylate, de copolymère styrène-butadiène éventuellement carboxylé, de polymères dont l'un des monomères est l'acrylonitrile ou l'isoprène ou le néoprène, ou leurs mélanges.

3. Composition pour le traitement d'au moins une face d'une feuille, conférant à cette feuille un rendu d'impression ainsi qu'une résistance à la circulation élevés, caractérisée par le fait qu'elle comprend une ou plusieurs charges choisies parmi les charges minérales ou les pigments plastiques de couchage et au moins un liant élastomère, et que le liant est en une quantité supérieure à 25 parties pour 100 parties de charges, en poids sec.

4. Utilisation d'une composition selon la revendication 3 pour traiter des feuilles de papier destinées à la fabrication de billets de banque.

## Claims

1. Printable sheet, usable for producing security documents, having a high printing reproduction and high handling resistance, characterized by the fact that at least one of its faces is treated with a composition comprising one or more fillers selected from the mineral fillers and/or coating plastic pigments and at least one elastomer binder, and that the binder is contained in a proportion higher than 25 parts for 100 parts of filler, by dry weight.

2. Sheet according to claim 1, characterized by the fact that the elastomer binder is selected from the group formed by the aqueous dispersions of polyurethane, acrylate copolymers, optionally carboxylated styrene-butadiene copolymers, polymers one of the monomers of which is acrylonitrile or isoprene or neoprene, or mixtures thereof.

3. Composition for the treatment of at least one face of a sheet, conferring to said sheet a printing reproduction as well as a high handling resistance, characterized by the fact that it comprises one or more fillers selected from the mineral fillers or the plastic coating pigments and at least one elastomer binder, and that the binder is contained in a proportion higher than 25 parts for 100 parts of fillers, by dry weight.

4. Use of a composition according to claim 3 for treating sheets of paper intended for the production of banknotes.

## Patentansprüche

1. Bedruckbares Blatt (Folie, Bogen), das zur Herstellung von Sicherheitsdokumenten (fälschungssicheren Dokumenten) verwendbar ist und eine verbesserte Aufdruck-Wiedergabe sowie eine verbesserte Umlaufbeständigkeit aufweist, dadurch gekennzeichnet, daß mindestens eine seiner Oberflächen mit einer Zusammensetzung behandelt worden ist, die einen oder mehr Füllstoffe, ausgewählt aus mineralischen Füllstoffen und/oder plastischen Beschichtungspigmenten, und mindestens ein elastomeres Bindemittel enthält, und daß das Bindemittel in einer Menge von mehr als 25 Teilen auf 100 Teile Füllstoffe, bezogen auf das Trockengewicht, vorliegt.

2. Blatt nach Anspruch 1, dadurch gekennzeichnet, daß das elastomere Bindemittel ausgewählt wird aus der Gruppe der wäßrigen Dispersionen von Polyurethan, Acrylat-Copolymeren, gegebenenfalls carboxylierten Styrol/Butadien-Copolymeren, Polymeren, in denen eines der Monomeren Acrylnitril oder Isopren oder Neopren ist, oder ihren Mischungen.

3. Zusammensetzung für die Behandlung mindestens einer Oberfläche eines Blattes (Folie, Bogen), welche diesem Blatt eine verbesserte Aufdruck-Wiedergabe sowie eine verbesserte Umlaufbeständigkeit verleiht, dadurch gekennzeichnet, daß sie ein oder mehr Füllstoffe, ausgewählt aus mineralischen Füllstoffen oder plastischen Beschichtungs-Pigmenten, und mindestens ein elastomeres Bindemittel enthält, und daß das Bindemittel in einer Menge von mehr als 25 Teilen auf 100 Teile Füllstoffe, bezogen auf das Trockengewicht, vorliegt.

4. Verwendung einer Zusammensetzung nach Anspruch 3 zum Behandeln von Blättern Papier, die für die Herstellung von Banknoten bestimmt sind.
